# EUROPÄISCHE PATENTSCHRIFT

(11) **EP 0 556 208 B1**
(45) Veröffentlichungstag und Bekanntmachung des Hinweises auf die Patenterteilung: **05.04.1995**
(21) Anmeldenummer: 91918473.9
(22) Anmeldetag: 29.10.1991
(51) Int. Cl.: C23C 10/06

(54) **VORRICHTUNG ZUM GASDIFFUSIONSBESCHICHTEN VON HOHLEN WERKSTÜCKEN**
DEVICE FOR COATING HOLLOW WORKPIECES BY GAS DIFFUSION
DISPOSITIF POUR LE REVETEMENT DE PIECES CREUSES PAR DIFFUSION GAZEUSE

(30) Priorität: 10.11.1990 DE 4035789
(43) Veröffentlichungstag der Anmeldung: 25.08.1993
(73) Patentinhaber: MTU MOTOREN- UND TURBINEN-UNION MÜNCHEN GMBH, D-80976 München (DE)
(72) Erfinder: PEICHL, Lothar, D-8060 Dachau (DE); WALTER, Heinrich, D-8904 Friedberg 3 (DE)
(86) Internationale Anmeldenummer: EP9102039
(87) Internationale Veröffentlichungsnummer: WO9208821

(56) Entgegenhaltungen:
- EP-A- 0 068 950
- FR-A- 1 130 118
- FR-A- 1 134 753
- GB-A- 825 847
- GB-A- 975 202
- US-A- 2 910 382

## Beschreibung

Die Erfindung betrifft eine Vorrichtung zum Gasdiffusionsbeschichten von hohlen Werkstücken aus warmfesten Legierungen wie Ni-, Co- oder Fe-Basislegierungen, deren Außen- und Innenflächen durch Bohrungen miteinander verbunden sind mit einem Behälter, der mindestens eine Gaszuleitung und eine Gasableitung aufweist, wobei die Gasableitung den zu beschichtenden Innenflächen des Werkstücks nachgeschaltet ist und mit einem Spendermetall in Form eines Spendermetallkörpers, der unter Einhaltung eines Spaltes die zu beschichtenden Außen- und Innenflächen des Werkstücks vollständig umhüllt.

Aus US-PS-2,910,382 ist ein Verfahren, um Oberflächenlegierungen auf Metallbauteilen herzustellen, bekannt. Dazu wird ein Spendermetall in Form eines Sinterkörpers beabstandet den zu beschichtenden Bauteiloberflächen gegenüber gestellt und bei zusätzlicher Beschichtung der Innenflächen, werden die Bauteilhohlräume mit Sinterkörpern aus Spendermetall gefüllt, so daß auch den Bauteiloberflächen in den Hohlräumen ein Sinterkörper gegenüber steht.

Aus EP 0349420 ist eine Vorrichtung zum gleichzeitigen Gasdiffusionsbeschichten von äußeren und inneren Oberflächen bekannt. In dieser Vorrichtung sind die zu beschichtenden Bauteile im oberen Bereich eines Kastens angeordnet. Im unteren Bereich weist der Kasten eine Trägergaszuleitung und ein Tragegitter zur Aufnahme eines Aktivatorpulvers und eines Spendermetallgranulats auf. Diese Vorrichtung hat den Nachteil, daß sich bildende schwere Spendermetallgase vom Spendermetallgranulat zu den zu beschichtenden Bauteilen aufsteigen müssen, wobei entsprechend der barometrischen Höhenformel eine Verdünnung der Spendermetallgase in vertikaler Richtung auftritt, die nachteilig zu Schichtdickenunterschieden auf den Bauteilen in Abhängigkeit von ihrer geodätischen Höhe bezüglich des Spendermetalls führen. Die Vorrichtung bewirkt darüber hinaus, daß die inneren Oberflächen des Bauteils mit zunehmendem Abstand von Verbindungsbohrungen zwischen Außen- und Innenflächen geringere Beschichtungsdicken bis hin zu fehlender Beschichtung im Bauteilinneren aufweisen.

Aufgabe der Erfindung ist es, eine Vorrichtung zum Gasdiffusionsbeschichten anzugeben, mit der eine gleichmäßige Beschichtung eines hohlen Bauteils an den äußeren und inneren Oberflächen besonders bei langen, und engen Hohlräumen gewährleistet ist.

Gelöst wird diese Aufgabe mit einer Vorrichtung gemäß Anspruch 1, die die gattungsbildenden Merkmale aufweist und bei der im Behälter Werkstückhalterungen angeordnet sind, die die Werkstücke in geodätisch geringer Höhe bezüglich eines Spendermetalls halten und die Hohlräume des hohlen Werkstücks frei von Spendermetall sind und die Gasableitung direkt oder in Kombination mit einem vorgeschalteten Siphon als Überlauf geformt ist, dessen Überlaufniveau in Höhe der obersten zu beschichtenden Oberfläche des Werkstücks positioniert ist.

Diese Vorrichtung hat den Vorteil, daß sowohl im Inneren des Bauteils als auch außen Beschichtungsdicken erreicht werden, die geringe Dickenschwankungen aufweisen. Durch die vollständige Umhüllung des Verbrauchers mit Spendermetall unter Einhaltung eines Spaltes zum Spender wird die Oberfläche des Bauteils mit einer gleichbleibend hohen Konzentration an Spendermetallgas versorgt, ohne Verdünnungseffekt des Spendermetallgases durch einen hohen Trägergasanteil und ohne Spendermetallpartikel im Bauteilinnern, so daß die Gefahr eines Verstopfens der Hohlräume und der Bohrungen zwischen Außen- und Innenflächen vermieden wird.

Durch Werkstückhalterungen, die die Werkstücke in geodätisch geringer Höhe bezüglich des Spendermetalls halten, werden die Bauteile vorteilhaft in einer hochkonzentrierten unerschöpflichen Spendermetallgasquelle gehalten, die sich aufgrund des geringen Spaltes zum Spendermetallkörper und der Umhüllung der Bauteile durch den Spendermetallkörper in der erfindungsgemäßen Vorrichtung ausbildet.

Über Öffnungen wie vorzugsweise Bohrungen an der Außenfläche des Bauteils kann das Spendermetallgas in das Innere diffundieren und die Hohlräume auffüllen. Das Auffüllen und Versorgen der Hohlräume mit Spendermetallgas kann durch Einleiten von Gasen über die Gaszuleitung und Ableiten über die den Innenflächen nachgeschaltete Gasableitung beschleunigt werden. Dies ist besonders vorteilhaft bei Bauteilen mit stark untergliederten Hohlräumen, relativ geringen Querschnittsflächen der Öffnungen in der Außenfläche im Vergleich zu den zu beschichtenden Innenflächen oder bei langen, kleinen Verbindungsbohrungen zwischen Außen- und Innenflächen, so daß diese Vorrichtung vorzugsweise zur Gasdiffusionsbeschichtung von Triebwerksschaufeln mit Kühlkanälen und Kühlluftbohrungen geeignet ist.

Die Ausbildung der Gasableitung als Überlauf oder vorgeschalteter Syphon, dessen Überlaufniveau mindestens in Höhe der obersten zu beschichtenden Oberfläche des Werkstücks positioniert ist, hat den Vorteil, daß die Höhe des Spendermetallgassumpfes der Bauteilhöhe angepaßt werden kann. Da das schwere Spendermetallgas nur über den Überlauf als Schwelle entweichen kann, sichert ein Überlauf oder Syphon eine gleichbleibend hohe Spendermetallgaskonzentration.

Die Werkstückhalterung umfaßt vorzugsweise einen konischen Sitz, der einen zentral angeordneten Gasableitungskanal aufweist und mit Verbindungsbohrungen zu Hohlräumen der Werkstücke korrespondiert. Dieser konische Sitz hat den Vorteil, daß nicht nur das Werkstück in Position gehalten wird, sondern daß Übergangsstücke zur Aufnahme der Bauteile einsetzbar sind, die eine schnelle Montage der zu beschichtenden Bauteile ermöglichen. Zum Schutz der Oberflächen von Übergangsstücken und von nicht zu beschichtenden Bauteilbereichen, können diese Oberflächen mit einer Schicht beispielsweise aus Keramikschlicker bestrichen und getrocknet werden, wobei diese Schicht gegen Abplatzen oder Abbröckeln durch ein Einbetten in Spendermetallpulvern gesichert werden kann.

Eine Einbettung der Werkstückhalterung mit Spendermetallpulver im Bodenbereich der Vorrichtung hat den Vorteil, daß ein fast unerschöpfliches Reservoir mit großer Spendermetalloberfläche zur Spendermetallgasversorgung des Spendermetallgassumpfes zur Verfügung steht. Deshalb ist vorzugsweise unterhalb des Spendermetallkörpers eine feinkörnige Pulverschüttung aus Spendermetall angeordnet.

Der Spendermetallkörper besteht vorzugsweise aus einem oder mehreren grobmaschigen Granulatkörben, die mit grobkörnigem Spendermetallgranulat gefüllt sind. Ein grobkörniges Spendermetallgranulat hat zwar eine verminderte Oberfläche, an der sich Spendermetallgas bilden kann, läßt sich aber vorteilhaft seitlich und oberhalb des Bauteils in den vorgesehenen Körben schichten ohne durch die Korbmaschen zu fallen und damit die Bauteiloberfläche zu verunreinigen oder die Bohrungen in der Außenfläche zu zusetzen.

Besteht der Spendermetallkörper aus einem oder mehreren porösen Sinterkörpern, so kann vorteilhaft die Oberfläche mit entsprechend hoher Porosität vergrößert werden und auf Körbe zur Einhaltung des Spaltes aufgrund der Formstabilität eines solchen Spendermetallkörpers verzichtet werden. Spendermetallkörper aus einem oder mehreren porösen Sinterkörpern werden dann vorteilhaft eingesetzt, wenn große Stückzahlen zu beschichten sind.

Eine weitere bevorzugte Ausbildung ist ein Spendermetallkörper, der aus kompaktem Metall besteht, in welches Labyrinthstrukturen zur Gasführung eingearbeitet sind. Die Labyrinthstrukturen vergrößern vorteilhaft die Spendermetallkörperoberfläche, so daß sich ein langsam fließendes Trägergas mit Spendermetallgas anreichern kann bevor es die zu beschichtenden Oberflächen erreicht. Dieser auch mehrteilige Spendermetallkörper wird unter Einhaltung eines Spalts von 0,5 bis 50 mm Breite über das zu beschichtende Bauteil gestülpt.

Sowohl ein Spendermetallkörper aus kompaktem Metall als auch einer aus offenporigem und porösem Material können Bohrungen, Vertiefungen oder andere Einformungen zur Aufnahme von Pulvern, die an einer Reaktion zur Spendergasbildung beteiligt sind aufweisen.

Die folgenden Figuren zeigen bevorzugte Ausbildungen der Erfindung:
- Fig. 1: zeigt eine Vorrichtung zum Gasdiffusionsbeschichten mittels eines kompakten Spendermetallkörpers,
- Fig. 2: zeigt eine Vorrichtung zum Gasdiffusionsbeschichten mittels eines Spendermetallkörpers aus Granulatkörben und
- Fig. 3: zeigt eine Vorrichtung zum Gasdiffusionsbeschichten mittels eines Spendermetallkörpers aus Sintermetall.

Fig. 1 zeigt eine Vorrichtung zum Gasdiffusionsbeschichten mittels eines kompakten Spendermetallkörpers 1 von hohlen Werkstücken 11 aus warmfesten Legierungen wie Ni-, Co- oder Fe-Basislegierungen, deren Außen- 12 und Innenflächen 16 durch eine Vielzahl von Bohrungen 13, 14, 15 miteinander verbunden sind. Die Vorrichtung weist einen Behälter 22 auf, der mindestens eine Gaszuleitung 23 und eine Gasableitung 21 besitzt. Die Gasableitung 21 ist den zu beschichtenden Innenflächen 16 nachgeschaltet. Der Behälter 22 ist in einem an sich bekannten Prozeßraum angeordnet.

In geodätisch geringer Höhe bezüglich des Spendermetallkörpers 1 werden die Werkstücke 11 von Werkstückhalterungen 24 gehalten. Der Spendermetallkörper 1 umhüllt unter Einhaltung eines Spaltes 8 die zu beschichtenden Außenflächen 12 vollständig. Der Spendermetallkörper 1 ist selbsttragend und setzt sich aus mehreren kompakten Einzelteilen 2 bis 7 wie beispielsweise Deckeln 3, 5, 7 und Hülsen 2, 4, 6 zusammen. Die Deckel 3, 5, 7 und Hülsen 2, 4, 6 sind voneinander beabstandet und bilden ein Labyrinth zur Gasführung. Die äußere Hülse 2 weist im unteren Bereich Öffnungen 9 auf, die das Gas in das Labyrinth in Pfeilrichtung 47 einströmen lassen und die innere Hülse 6 zeigt Öffnungen 10 im unteren Bereich, die das Gas in Pfeilrichtung 38 in den Spalt zwischen Spendermetallkörper 1 und zu beschichtende Außenflächen 12 führen. durch die Bohrungen 13, 14 und 15 wird das spendermetallreiche Gas den Hohlräumen 17 zur Beschichtung der Innenflächen 16 in Pfeilrichtung 39 zugeführt. Eine Abgasleitung 18 endet beispielsweise offen in einem gasgespülten Raum 19, der beispielsweise neben der Gaszuleitung 23 noch einen Zulauf 20 aufweist.

Zur Gasdiffusionsbeschichtung wird der Behälter 22 aufgeheizt, so daß ein pulverförmiger Aktivator 25 am Boden des Labyrinths 26 sublimiert und das Labyrinth 26 mit Aktivatorgas füllt. An den Oberflächen des Spendermetallkörpers 1 bildet sich durch eine Reaktion mit dem Aktivatorgas ein schweres Spendermetallgas, das auf der Werkstücksaußenfläche 12, den Wandungen der Bohrungen und der Innenfläche 16 des Werkstücks Metall wie Aluminium oder Aluminiumlegierungen abscheidet. Um ein Abfließen des Spendermetallgases zu verhindern wird die Gasableitung in Fig. 1 als Überlauf ausgebildet, dessen Überlaufniveau in der Höhe der höchsten Werkstückkante angeordnet ist. Über die Gaszuleitung 23 kann auch pulverförmiger Aktivator oder ein Aktivatorgas eingespeist werden. Bei Einspeisung eines Aktivatorgases wird die Gaszuleitung 23 über die Sublimationstemperatur des Aktivators aufgeheizt um eine Kondensation in der Gaszuleitung zu vermeiden.

Fig. 2 zeigt eine Vorrichtung zum Gasdiffusionsbeschichten mittels eines Spendermetallkörpers 1 aus Granulatkörben 27. Die Granulatkörbe 27 sind so gestaltet, daß sie das Werkstück 11 an den zu beschichtenden Außenflächen 12 unter Einhaltung eines Spaltes 8 von 2 bis 5 mm vollständig umhüllen. Die Partikelgröße des Granulats 31 in den Granulatkörben 27 ist größer als die Maschenweite der Körbe. Das Granulat 31 besteht aus Spendermetall wie Aluminium oder Aluminiumlegierungen. Die Granulatkörbe 27 sind mit dem Werkstück 11 und einer Werkstückhalterung 24 in einer Retorte 28 angeordnet, die mittels einer Dichtung 45 gasdicht verschlossen ist. Am Boden der Retorte ist Aktivatorpulver 25 gemischt mit Spendermetallpulver 32 angeordnet und versorgt zusätzlich den Retortenraum mit Spendermetallgas.

Eine Abdeckschicht 29 aus einer Schlickermasse aus Keramik - und Metallpulver wie beispielsweise Aluminiumoxid - und Nickelpulver schützt die Oberfläche der Werkstückhalterung 24 und nicht zu beschichtende Außenflächen des Werkstücks 11 vor Beschichtungen. Das Gemisch aus Aktivatorpulver 25 und Spendermetallpulver 32 stützt gleichzeitig die Keramikschicht 29, so daß sie während des Gasdiffusionsprozesses nicht abplatzt oder abbröckelt.

Die Retorte 28 weist im Bodenbereich einen konischen Sitz 33 zur Aufnahme der Werkstückhalterung 24 auf. Ein zentral abgeordneter Gasableitungskanal 30 leitet die Prozeßgase in Pfeilrichtung 43 aus dem Werkstückinneren in den gasgespülten Raum 19 über einen Überlauf 34. Dieser Überlauf bewirkt, daß das schwere Spendermetallgas nicht unkontrolliert aus dem Werkstückinneren abfließt, da das Überlaufniveau höher als die oberste Werkstückkante 44 angeordnet ist. Gleichzeitig wird damit erreicht, daß unabhängig vom Niveau der Gasableitung 21 des Behälters 22 ein Spendermetallgassumpf in der Retorte 28 gebildet wird.

Die Gasversorgung und -spülung des Raumes 19 mit Inert- oder reduzierendem Gas erfolgt in Pfeilrichtung 40 über den Zulauf 20 und die Gasableitung 21.

Fig. 3 zeigt eine Vorrichtung zum Gasdiffusionsbeschichten mittels eines Spendermetallkörpers 1 aus Sintermetall 35 beispielsweise einer Aluminiumlegierung, der die zu beschichtenden Außenflächen 12 des Werkstücks 11 unter Einhaltung eines Spaltes 8 vollständig umhüllt. Das Sintermetall 35 weist eine hohe Konzentration offener Poren auf, so daß eine große Gasdurchlässigkeit erreicht wird. Aus dem Gemisch aus Aktivatorpulver 25 und Spendermetallpulver 32 im Bodenbereich der Retorte diffundiert Aktivatorgas und Spendermetallgas in Pfeilrichtung 41 durch den Spendermetallkörper 1 zum Werkstück 11, wobei das Aktivatorgas den gesamten Spendermetallkörper 1 durchdringt und Spendermetallgas bildet und allseitig die zu beschichtenden Oberflächen des Werkstücks 11 mit Spendermetall versorgt. Durch die Bohrungen 36 zwischen Außen- 12 und Innenflächen des Werkstücks 11 gelangt das Spendermetallgas in Pfeilrichtung 42 unter Beschichtung der Außen- 12 und Innenflächen in die Hohlräume des Werkstücks 11.

Das schwere Spendermetallglas reichert sich im Gasableitungskanal 30 an und füllt das als Siphon ausgebildete Steigrohr 37 bis zum Überlaufniveau 34 des Steigrohres 37. Das sich oberhalb des Überlaufniveau 34 und damit oberhalb der höchsten Werkstückkante 50 im Spendermetallkörper 1 bildende schwere Spendermetallgas drückt ständig einen Spendermetallgasstrom durch das als Siphon ausgebildete Steigrohr 37, so daß eine gleichmäßige und dicke Beschichtung der Innen- und Außenflächen 12 des Werkstücks 11 erfolgt.

## Patentansprüche

1. Vorrichtung zum Gasdiffusionsbeschichten von hohlen Werkstücken aus warmfesten Legierungen wie Ni-, Co- oder Fe-Basislegierungen, deren Außen- und Innenflächen durch Bohrungen miteinander verbunden sind mit einem Behälter, der mindestens eine Gaszuleitung und eine Gasableitung aufweist, wobei die Gasableitung den zu beschichtenden Innenflächen des Werkstucks nachgeschaltet ist und mit einem Spendermetall in Form eines Spendermetallkörpers, der unter Einhaltung eines Spaltes die zu beschichtenden Außen- und Innenflächen des Werkstucks vollständig umhüllt, dadurch gekennzeichnet, daß im Behälter (22) Werkstückhalterungen (24) angeordnet sind, die die Werkstücke (11) in geodätisch geringer Höhe bezuglich des Spendermetalls halten und die Hohlräume des hohlen Werkstücks frei von Spendermetall sind und die Gasableitung (21) direkt oder in Kombination mit einem vorgeschalteten Siphon als Überlauf geformt ist, dessen Überlaufniveau in Höhe der obersten zu beschichteten Oberfläche des Werkstucks (11) positioniert ist.

2. Vorrichtung nach Anspruch 1 , dadurch gekennzeichnet, daß die Werkstückhalterung (24) einen konischen Sitz (33) umfaßt, der einen zentral angeordneten Gasableitungskanal aufweist und mit Verbindungsbohrungen zu Hohlräumen der Werkstücke (11) korrespondiert.

3. Vorrichtung Anspruch 1 oder 2, dadurch gekennzeichnet, daß unterhalb des Spendermetallkörpers (1) eine feinkörnige Pulverschüttung aus Spendermetall (32) angeordnet ist.

4. Vorrichtung nach einem der Ansprüche 1 bis 3, dadurch gekennzeichnet, daß der Spendermetallkörper (1) aus einem oder mehreren grobmaschigen Granulatkörben (27) besteht, der bzw. die mit grobkörnigem Spendermetallgranulat (31) gefüllt ist bzw.sind.

5. Vorrichtung nach einem der Ansprüche 1 bis 4, dadurch gekennzeichnet, daß der Spendermetallkörper (1) aus kompaktem Metall besteht, in welches Labyrinthstrukturen zur Gasführung eingearbeitet sind.

## Claims

1. Device for coating hollow workpieces by gas diffusion, which workpieces are made from heat-resistant alloys such as Ni-, Co- or Fe-based alloys and whose outer and inner surfaces are joined together by bores, having a container which has at least one gas supply line and one gas discharge line, the gas discharge line being downstream of the inner surfaces of the workpiece to be coated and having a donor metal in the form of a donor metal body which completely surrounds the outer and inner surfaces of the workpiece to be coated whilst maintaining a gap, characterised in that arranged in the container (22) are workpiece-holding means (24) which hold the workpieces (11) at a geodetically low level with respect to the donor metal, and the hollow areas of the hollow workpiece are free from donor metal, and the gas discharge line (21) is formed directly or in combination with an upstream siphon as an overflow whose overflow level is positioned on a level with the uppermost surface of the workpiece (11) to be coated.

2. Device according to claim 1, characterised in that the workpiece-holding means (24) includes a conical seat (33) which has a centrally arranged gas discharge duct and with connecting bores corresponds to hollow spaces in the workpieces (11).

3. Device according to claim 1 or 2, characterised in that below the donor metal body (1) there is disposed a fine-grained powder fill of donor metal (32).

4. Device according to one of claims 1 to 3, characterised in that the donor metal body (1) comprises one or several large-mesh granulate cages (27) which is or are filled with large-grained donor metal granulate (31).

5. Device according to one of claims 1 to 4, characterised in that the donor metal body (1) is made of compact metal in which labyrinth structures are incorporated for conveying gas.

## Revendications

1. Dispositif pour le revêtement par diffusion gazeuse de pièces d'oeuvre creuses en alliages résistant à la chaleur tels que des alliages à base de nickel, de cobalt ou de fer, dont les surfaces externe et interne sont reliées ensemble par des perçages, au moyen d'un récipient qui comporte au moins une conduite d'amenée de gaz et une conduite d'évacuation de gaz, la conduite d'évacuation de gaz étant branchée à la suite de la surface interne à revêtir de la pièce d'oeuvre, et au moyen d'un métal dispensateur sous la forme d'une structure de métal dispensateur qui en ménageant un interstice enveloppe complètement les surfaces externe et interne à revêtir de la pièce d'oeuvre, dispositif caractérisé en ce que dans le réservoir (22) sont disposés des supports (24) de pièces d'oeuvre qui maintiennent les pièces d'oeuvre (11) à un niveau géodésiquement réduit par rapport au métal dispensateur, et les espaces creux de la pièce d'oeuvre creuse sont exempts de métal dispensateur tandis que la canalisation d'évacuation des gaz (21) est formée directement ou en combinaison avec un siphon branché en amont sous la forme d'un déversoir dont le niveau de déversement est positionné à la hauteur de la surface à revêtir la plus haute de la pièce d'oeuvre (11).

2. Dispositif selon la revendication 1, caractérisé en ce que le support de la pièce d'oeuvre (24) comprend un siège conique (33) qui comporte un canal d'évacuation des gaz disposé au centre et correspond avec des perçages de liaison vers les espaces creux de la pièce d'oeuvre (11).

3. Dispositif selon la revendication 1 ou la revendication 2, caractérisé en ce qu'au-dessous de la structure en métal dispensateur (1) est disposé un remblai à grains fins de métal dispensateur (32).

4. Dispositif selon l'une des revendications 1 à 3, caractérisé en ce que la structure de métal dispensateur (1) consiste en un ou plusieurs paniers de granulés (27) à grandes mailles, qui est rempli ou qui sont remplis d'un granulat de métal dispensateur (31) à gros grains.

5. Dispositif selon l'une des revendications 1 à 4, caractérisé en ce que la structure de métal dispensateur (1) est constitué de métal compact dans lequel ont été creusées des structures en labyrinthe pour la circulation des gaz.
